# EUROPÄISCHE PATENTSCHRIFT

(11) **EP 0 160 042 B1**
(45) Veröffentlichungstag und Bekanntmachung des Hinweises auf die Patenterteilung: **05.10.1988**
(21) Anmeldenummer: 84903888.0
(22) Anmeldetag: 19.10.1984
(51) Int. Cl.: C23F 11/14, C23F 11/16, C23F 11/06

(54) **KORROSIONSINHIBITOREN FÜR ZINK**
CORROSION INHIBITORS FOR ZINC
INHIBITEURS DE CORROSION POUR LE ZINC

(30) Priorität: 27.10.1983 DE 3338952
(43) Veröffentlichungstag der Anmeldung: 06.11.1985
(73) Patentinhaber: Henkel Kommanditgesellschaft auf Aktien, 40191 Düsseldorf (DE)
(72) Erfinder: PENNINGER, Josef, D-4010 Hilden (DE)
(86) Internationale Anmeldenummer: EP8400322
(87) Internationale Veröffentlichungsnummer: WO8501964

(56) Entgegenhaltungen:
- EP-A- 0 025 863
- DE-A- 1 521 762
- US-A- 2 836 557
- US-A- 3 408 307
- Chemical Abstracts, vol. 65, no. 8, 10. October 1966, Columbus, Ohio, (US), L.I. Bagal et al. "Basicity and structure of 1,2,4-triazole derivatives", abstract 12204h

## Beschreibung

Gegenstand der Erfindung ist die Verwendung von bestimmten Bis-triazolen als Korrosionsschutzinhibitoren für Zink.

Für die Korrosionsinhibierung von Zink haben sich bisher nur sehr wenige Verbindungen als geeignet erwiesen. Insbesondere handelt es sich dabei um Heterocyclen, wie Benzo- beziehungsweise Tolyltriazol, Mercaptobenzothiazol oder Benzimidazol. Diese bekannten Produkte besitzen zwar eine gute Wirksamkeit, sie weisen jedoch auch verschiedene Mängel, wie schlechte Konfektionierbarkeit, nicht ausreichende Lagerstabilität, teilweise hohe Toxizität, auf und sind als chemische Verbindungen relativ schwer zugänglich und aus wirtschaftlichen Gründen nur beschränkt anwendbar. Auch lässt sich nicht vermeiden, dass bei Anwendung dieser Verbindungen relativ häufig Ablagerungen auf der Werkstoffoberfläche vorkommen.

Es wurde nun gefunden, dass man Bis-triazole der allgemeinen Formel 1 wobei X eine Amino- oder Mercaptogruppe und n die Anzahl der Methylengruppen im Molekül bedeuten, oder deren wasserlöslichen Salze als Korrosionsinhibitoren für Zink in wässrigen Systemen im pH-Bereich von 6 bis 11 mit vorzüglichen Ergebnissen verwenden können.

Wie weiterhin gefunden wurde, sind insbesondere Verbindungen geeignet, deren Anzahl an Methylengruppen (n) 0 bis 10, vorzugsweise 0 bis 6, betragen und bei denen X Aminogruppen oder Mercaptogruppen darstellen. Es können jedoch mit gutem Erfolg auch die wasserlöslichen Salze der Bis-triazole der angegebenen Formel verwendet werden. Dabei kommen sowohl organische Säuren, wie Essigsäure, als auch anorganische Säuren, wie Salzsäure, Schwefelsäure und Phosphorsäure, für eine Salzbildung in Betracht.

Die bevorzugten Verbindungen sind 1,6-Bis-[3-(5-amino-1,2,4-triazolyl)]-hexan sowie Bis-[3-(5-mercapto-1,2,4-triazolyl)]. Die gute Wirksamkeit der beanspruchten Verbindungen als Inhibitor für Zink ist umso bemerkenswerter, da sich gezeigt hat, dass auch Mono-triazole nur bei relativ hohen Konzentrationen für eine Inhibierung geeignet sind. Der Korrosionsschutzwert von Vergleichsprodukten, wie 3-Heptyl-5-amino-1,2,4-triazol beziehungsweise 3-Heptyl-5-mercanto-1,2,4-triazol, beträgt bei Anwendungskonzentrationen von 100g/m3 noch 97 beziehungsweise 94%. Bei einer Anwendungskonzentration von 20 g/m³ hingegen wurde nur noch ein Korrosionsschutzwert von 69 beziehungsweise 66% erhalten, während bei den gleichen Tests mit den Bis-triazolen - selbst bei einer Anwendungskonzentration von 10 g/m^{3 -} noch Schutzwerte über 90% erzielt wurden.

Die Menge an Bis-triazol, die den wässrigen Medien zweckmässigerweise zugegeben werden, liegen im Bereich von 0,1 bis 50 g/m³, vorzugsweise zwischen 1 bis 10 g/m^{3.} Die Korrosionsschutzmittel können mit übrigen in wässrigen Lösungen, Dispersionen oder Emulsionen zur Anwendung kommen.

Die Herstellung der Bis-triazole erfolgt nach an sich bekannten Methoden, wie beispielsweise Umsetzung von a, ω-Dicarbonsäuren mit 2 Mol Aminoguanidin, oder im Falle der Bis-mercaptotriazole durch Umsetzung von a, m-Dicarbonsäureestern und 2 Mol Thiosemicarbazid. Die Herstellung der Bis-triazole ist jedoch nicht Gegenstand der Erfindung.

### Beispiele

Die Bestimmung der Korrosionsschutzeigenschaften erfolgte in der nachstehenden Weise:

Je drei sorgfältig vorbehandelte und gewogene Teststreifen (Zink 99,5, 80 x 15 x 1 mm) werden in ein 1-1-Prüfgefäss, das 800 ml Testwasser, 30 ml Pufferlösung sowie eine definierte Menge an zu untersuchender Substanz enthält, gehängt und 6 Stunden bei Raumtemperatur und 80 Umdrehungen pro Minute darin belassen.

Aus dem Gewichtsverlust wurde der Korrosionsschutzwert S, bezogen auf eine Blindprobe, berechnet.

Das als korrosives Medium benutzte Versuchswasser wurde nach DIN 51360/2 hergestellt und mitAmmoniak/Ammoniumchlorid gepuffert.

Die zur Durchführung von Vergleichsversuchen herangezogenen Verbindungen sind in Tabelle 1 aufgelistet, wobei «n» und «X» die in Formel angegebene Bedeutung haben.

In der weiteren Tabelle 2 sind die erhaltenen Korrosionsschutzwerte angegeben.

## Patentansprüche

1. Verwendung von Bis-triazolen der Formel I oder deren wasserlöslichen Salzen, wobei X eine Aminogruppe oder Mercaptogruppe und n die Anzahl der Methylengruppen, die von 0 bis 10 betragen können, darstellen als Korrosionsinhibitoren für Zink in wässrigen Systemen im pH-Bereich von 6 bis 11.

2. Verwendung von Bis-triazolen der Formel I oder von deren wasserlöslichen Salzen gemäss Anspruch 1, wobei die Anzahl der Methylengruppen n von 0 bis 6 beträgt.

3. Verwendung gemäss Anspruch 1 von 1,6-Bis-[3-(5-amino-1,2,4-triazolyl)]-hexan sowie Bis-[3-(5-mercapto-1,2,4-triazolyl)].

4. Verwendung der Bis-triazole gemäss Anspruch 1 in Mengen von 1 bis 10 g/m³.

## Claims

1. The use of bis-triazoles corresponding to the following formula in which X is an amino group or mercapto group and n represents the number of methylene groups which may amount to between 0 and 10, orwater-soluble salts thereof as corrosion inhibitors for zinc in aqueous systems in the pH- range from 6 to 11.

2. The use of the bis-triazoles corresponding to formula I or water-soluble salts thereof as claimed in claim 1, the number n of methylene groups amounting to between 0 and 6.

3. The use claimed in-claim 1, of 1,6-bis-[3-(5-amino-1 ,2,4-triazolyl)]-hexane and bis-[3-(5-mercapto-1,2,4-triazolyi)].

4. The use of the bis-triazoles as claimed in claim 1 in quantities of from 1 to 10 g/m².

## Revendications

1. Utilisation de bis-triazoles de formule I: ou de leurs sels hydrosolubles, X représentant un groupe amino ou un groupe mercapto, tandis que n représente le nombre de groupes méthylène pouvant aller de 0 à 10, comme inhibiteurs de corrosion pour le zinc dans des systèmes aqueux à un pH se situant dans l'intervalle allant de 6 à 11.

2. Utilisation de bis-triazoles de formule I ou de leurs sels hydrosolubles selon la revendication 1, le nombre ne de groupes méthylène allant de 0 à 6.

3. Utilisation selon la revendication 1 de 1,6-bis-[3-(5-amino-1,2,4-triazolyl)]-hexane, ainsi que de bis-[3-(5-mercapto-1 ,2,4-triazolyle)].

4. Utilisation des bis-triazoles selon la revendication 1 en quantités de 1 à 10 g/m³.
